# EUROPÄISCHE PATENTSCHRIFT

(11) **EP 3 651 590 B1**
(45) Veröffentlichungstag und Bekanntmachung des Hinweises auf die Patenterteilung: **16.09.2020**
(21) Anmeldenummer: 19708413.0
(22) Anmeldetag: 21.02.2019
(51) Int. Cl.: A24D 1/02, A24F 47/00

(54) **AEROSOL ERZEUGENDER ARTIKEL MIT STEIFEM UMHÜLLUNGSMATERIAL**
AEROSOL-GENERATING ARTICLE HAVING RIGID ENVELOPING MATERIAL
ARTICLE DOTÉ D'UN MATÉRIAU D'ENVELOPPEMENT RIGIDE GÉNÉRANT UN AÉROSOL

(30) Priorität: 02.03.2018 DE 102018104823
(43) Veröffentlichungstag der Anmeldung: 20.05.2020
(73) Patentinhaber: delfortgroup AG, 4050 Traun (AT)
(72) Erfinder: MAIR, Christian, 6020 Innsbruck (AT); VOLGGER, Dietmar, 6069 Gnadenwald (AT)
(74) Vertreter: Lucke, Andreas
(86) Internationale Anmeldenummer: PCT/EP2019/054262
(87) Internationale Veröffentlichungsnummer: WO 2019/166308

(56) Entgegenhaltungen:
- EP-A1- 1 098 036
- EP-A1- 2 644 043
- WO-A1-2009/109433
- CA-A1- 2 004 102
- US-A- 5 709 228

## Beschreibung

### GEBIET DER ERFINDUNG

Die Erfindung betrifft einen aerosolerzeugenden Artikel, bei dem das aerosolerzeugende Material aufgeheizt wird und so ein Aerosol freigesetzt wird, das aerosolerzeugende Material aber nicht verbrannt wird. Der aerosolerzeugende Artikel umfasst ein Umhüllungsmaterial, das insbesondere für den Filterteil des aerosolerzeugenden Artikels bestimmt ist. Das Umhüllungsmaterial weist eine besonders hohe Biegesteifigkeit auf und kann gut durch Anwendung eines Lasers perforiert werden. Insbesondere umfasst das Umhüllungsmaterial des erfindungsgemäßen aerosolerzeugenden Artikels mindestens zwei miteinander verbundene Papierschichten, die unterschiedliche Dichten aufweisen. Die Erfindung betrifft auch ein Verfahren zum Herstellen eines zugehörigen Umhüllungsmaterials und ein entsprechendes Umhüllungsmaterial.

### HINTERGRUND UND STAND DER TECHNIK

Im Stand der Technik sind aerosolerzeugende Artikel bekannt, die ein aerosolerzeugendes Material und ein Material umfassen, das das aerosolerzeugende Material umhüllt, und so einen typischerweise zylindrischen Strang bildet. Dabei ist das aerosolerzeugende Material ein Material, das bei Wärmeeinwirkung ein Aerosol freisetzt, wobei das aerosolerzeugende Material nur aufgeheizt, aber nicht verbrannt wird. In vielen Fällen umfasst der aerosolerzeugende Artikel auch einen Filter, der Bestandteile des Aerosols filtern kann und der von einem Filterumhüllungsmaterial umhüllt ist, sowie ein Mundstückbelagpapier, das den Filter und den Strang miteinander verbindet.

Es ist bei aerosolerzeugenden Artikeln mit Filtern üblich, dass sich im Bereich des Filters eine Perforation befindet. Diese Perforation erlaubt beim bestimmungsgemäßen Gebrauch einen Luftstrom in den aerosolerzeugenden Artikel, der das im aerosolerzeugenden Artikel strömende Aerosol verdünnt. Durch diese Perforation wird im Wesentlichen bestimmt, wie viel Aerosol der Konsument beim Gebrauch des aerosolerzeugendes Artikels aufnimmt. In vielen Fällen ist die Perforation in Form von Löchern ausgeführt, die in Umfangsrichtung um den aerosolerzeugenden Artikel angeordnet sind. Diese Löcher werden auf dem aerosolerzeugenden Artikel zumeist durch Perforation mittels Laserstrahlung hergestellt.

Bei aerosolerzeugenden Artikeln der eingangs genannten Art ist der Filter oft ein zylinderförmiger Strang aus Filterfasern, der durch das Filterhüllpapier und das Mundstückbelagpapier umhüllt ist. Die Biegesteifigkeit des Umhüllungsmaterials ist für aerosolerzeugende Artikel von besonderer Bedeutung, weil diese Artikel beim Gebrauch oft in ein Heizgerät gesteckt werden, um das aerosolerzeugende Material zu erhitzen. Nach dem Gebrauch des aerosolerzeugenden Artikels wird er wieder aus dem Heizgerät entfernt. Durch das Aufheizen des aerosolerzeugenden Artikels im Heizgerät kommt es vor, dass er im Heizgerät haftet und ein verhältnismäßig höherer Kraftaufwand erforderlich ist, um ihn aus dem Heizgerät zu entfernen. Dabei kommt es sowohl im Bereich des üblicherweise aus dem Heizgerät ragenden Filterteils als auch im Bereich des im Heizgerät befindlichen Strangs aus aerosolerzeugendem Material zu größeren Biegebelastungen und entsprechenden Verformungen des aerosolerzeugenden Artikels. Teilweise bricht oder verformt sich der im Heizgerät befindliche aerosolerzeugende Artikel dabei so, dass Teile davon im Heizgerät verbleiben und aufwändig entfernt werden müssen oder beim nächsten Gebrauch das Hineinstecken des aerosolerzeugenden Artikels behindern. Ein Umhüllungsmaterial mit einer hohen Biegesteifigkeit erlaubt es die Verformungen zu begrenzen und solche Probleme weitgehend zu verhindern. Abgesehen von dieser besonderen Anforderung ist generell eine hohe Steifigkeit des Filterteils eines aerosolerzeugenden Artikels erwünscht, weil das in der Wahrnehmung des Konsumenten als Zeichen einer hohen Qualität gilt.

Allerdings zeigte sich in der Praxis, dass die Perforation von steifen Umhüllungspapieren mit der üblicherweise verwendeten Laserstrahlung schwierig ist. Dies bedeutet, dass entweder verringerte Prozessgeschwindigkeiten oder hohe Laserleistungen notwendig sind, um eine Perforation auch bei steifen Papieren sicherzustellen.

CA 2,004,102 offenbart ein Zellulose-Hüllmaterial für einen Rauchartikel, der eine äußere und eine innere Schicht aufweist. Die äußere Schicht hat ein Flächengewicht von 20-60 g/m², eine Dichte von 0,5 - 0,9 g/cm², eine Luftdurchlässigkeit von 10 - 250 CU, einen Füllstoffgehalt in einem Bereich von 10% - 60%, und einen Brandsalzgehalt in einem Bereich von 0% - 5%. Die innere Schicht hat ein Flächengewicht von 6-20 g/m², eine Dichte von 0,7 - 1g/cm² und eine Luftdurchlässigkeit von 0 - 12 CU. Die Schichten werden in einer Papiermaschine nass laminiert.

### ZUSAMMENFASSUNG DER ERFINDUNG

Die Aufgabe der Erfindung ist es, für einen aerosolerzeugenden Artikel ein Umhüllungsmaterial zur Verfügung zu stellen, das eine vergleichsweise hohe Steifigkeit besitzt und sich gleichwohl gut mittels Laserstrahlung perforieren lässt. Diese Aufgabe wird durch einen aerosolerzeugenden Artikel nach Anspruch 1, ein Verfahren zur Herstellung eines geeigneten Umhüllungsmaterials nach Anspruch : 13 sowie ein Umhüllungsmaterial nach Anspruch 15 gelöst. Vorteilhafte Weiterbildungen sind in den abhängigen Ansprüchen angegeben.

Die Erfinder haben gefunden, dass sich diese Aufgabe durch ein Umhüllungsmaterial lösen lässt, das eine Dicke von mindestens 50 µm und höchstens 350 µm, ein Flächengewicht von mindestens 50 g/m² und höchstens 200 g/m², eine Dichte von mindestens 500 kg/m³ und höchstens 1300 kg/m³ und eine Biegesteifigkeit von mindestens 0,15 Nmm und höchstens 1,50 Nmm aufweist. Erfindungsgemäß umfasst das Umhüllungsmaterial mindestens zwei Lagen, wobei die Lagen untereinander verbunden sind und wobei mindestens eine der Lagen eine Papierlage ist. Diese Papierlage weist eine Dicke von mindestens 40 µm und höchstens 70 µm, ein Flächengewicht von mindestens 50 g/m² und höchstens 80 g/m² und eine Dichte von mindestens 700 kg/m³ und höchstens 1300 kg/m³ auf und besitzt eine höhere Dichte als jede einzelne der übrigen Lagen des Umhüllungsmaterials.

Dabei bedeutet "untereinander verbunden", dass eine Verbindung zwischen jeder Lage des Umhüllungsmaterials mit der darüber und darunter liegenden Lage so besteht, dass die durch eine Biegung im Papier verursachten Spannungen von einer Lage auf die benachbarten Lagen übertragen werden können, sodass sich das Umhüllungsmaterial bezüglich der Biegung wie ein Verbund und nicht wie mehrere lose aufeinander liegende Blätter verhält. Die Erfindung beruht dabei auf den folgenden Überlegungen. Die Biegesteifigkeit S_{b} (N·mm) eines homogenen Umhüllungsmaterials kann in guter Näherung durch die Gleichung ${S}_{b} = \frac{Q ⋅ ρ ⋅ {d}^{3}}{12}$ beschrieben werden, wobei Q der spezifische Elastizitätsmodul (N·mm·kg⁻¹), ρ die Dichte (kg·mm⁻³) und d die Dicke des Umhüllungsmaterials (mm) ist. Unter der Annahme eines konstanten spezifischen Elastizitätsmoduls Q kann die Biegesteifigkeit S_{b} durch Erhöhen der Dichte ρ oder der Dicke d gesteigert werden. Insbesondere eine Erhöhung der Dicke, selbst wenn bei konstantem Flächengewicht die Dichte dabei in gleichem Ausmaß abnimmt, steigert die Biegesteifigkeit.

Einer Erhöhung der Dicke des Umhüllungsmaterials sind aber Grenzen gesetzt, wenn es danach noch mittels Laser perforiert werden soll. Die bei solchen Anwendungen üblicherweise verwendeten Laser erzeugen eine Laserstrahlung, die einen räumlich kleinen Bereich mit maximaler Energiedichte haben, sodass sich bei einem dicken Umhüllungsmaterial ein nennenswerter Anteil des Umhüllungsmaterials außerhalb des Bereichs maximaler Energiedichte befindet und das Umhüllungsmaterial daher nicht mit der gewünschten Geschwindigkeit perforiert werden kann. Erfindungsgemäß soll die Dicke des Umhüllungsmaterial daher unter 350 µm liegen.

Andererseits kann auch die Dichte nicht beliebig erhöht werden, weil ein zu dichtes Umhüllungsmaterial ebenfalls durch den Laser nicht bei hoher Geschwindigkeit perforiert werden kann. Dabei ist zu beachten, dass eine Reduktion der Dicke auf die Hälfte eine Zunahme der Dichte um den Faktor 8 erfordert, wenn die Biegesteifigkeit gleich bleiben soll. Aus diesem Grund ist es verständlich, dass in der Praxis steife Umhüllungsmaterialien, die eine hohe Dichte, eine hohe Dicke oder beides erfordern, in der Tat schwierig zu perforieren sind.

Die Erfinder haben jedoch erkannt, dass sich ein wesentlich günstigerer Kompromiss zwischen Steifigkeit und Perforationsfähigkeit erreichen lässt, wenn das Umhüllungsmaterial eine inhomogene Verteilung der Dichte aufweist.

Konkret soll das erfindungsgemäße Umhüllungsmaterial mindestens 50 µm dick sein und ein Flächengewicht von mindestens 50 g/m² und höchstens 200 g/m² aufweisen, damit es eine gute mechanische Festigkeit besitzt. Die Dichte des Umhüllungsmaterials als Ganzes soll mindestens 500 kg/m³ und höchstens 1300 kg/m³ betragen, sodass es über die gesamte Dicke einfach perforiert werden kann. Die Biegesteifigkeit des erfindungsgemäßen Umhüllungsmaterials soll mindestens 0,15 Nmm betragen, was eine erhebliche Steigerung gegenüber konventionellen Umhüllungsmaterialen für aerosolerzeugende Artikel bedeutet und sehr gut für die Umhüllung von Filtern für aerosolerzeugende Artikel geeignet ist.

Andererseits soll die Biegesteifigkeit des Umhüllungsmaterials nicht zu hoch sein. Bei der Herstellung der aerosolerzeugenden Artikel wird typischerweise das Umhüllungsmaterial um den aerosolerzeugenden Artikel gewickelt und mit sich selbst oder mit dem aerosolerzeugenden Artikel verklebt. Wenn die Rückstellkräfte durch die hohe Biegesteifigkeit zu hoch sind, öffnet sich die Klebverbindung wieder, bevor sie eine ausreichende Festigkeit erreicht hat. Die Biegesteifigkeit des erfindungsgemäßen Umhüllungsmaterials soll daher höchstens 1,50 Nmm betragen.

Erfindungsgemäß soll das Umhüllungsmaterial mindestens zwei Lagen umfassen, wobei die Lagen untereinander verbunden sind. Ein wesentlicher Aspekt der Erfindung besteht darin, dass eine dieser Lagen eine Papierlage ist und eine Dichte aufweist, die höher ist als die Dichte der übrigen Lagen. Durch diese inhomogene Verteilung der Dichte über den Querschnitt des Umhüllungsmaterials ist eine effiziente Perforation mittels Laser möglich, indem man dafür Sorge trägt, dass diese dichte aber vergleichsweise dünne Lage sich genau im Bereich der maximalen Energiedichte der Laserstrahlung befindet, während sich die übrigen Lagen des Umhüllungsmaterials, deren Dichte geringer ist, in Bereichen geringerer Energiedichte der Laserstrahlung befinden. Durch diese erfinderische Verteilung der Dichte über den Querschnitt des Umhüllungsmaterials ist die Dichte an die räumliche Verteilung der Energiedichte der Laserstrahlung angepasst und eine effiziente und rasche Perforation des Umhüllungsmaterials ist möglich.

Die besagte Papierlage des erfindungsgemäßen Umhüllungsmaterials soll dabei eine Dicke von mindestens 40 µm und höchstens 70 µm, ein Flächengewicht von mindestens 50 g/m² und höchsten 80 g/m² und eine Dichte von mindestens 700 kg/m³ und höchstens 1300 kg/m³ aufweisen.

Das Flächengewicht des Umhüllungsmaterials und der Lagen des Umhüllungsmaterials kann gemäß ISO 536:2012 bestimmt werden. Die Dicke, sowie das spezifische Volumen und damit die Dichte des Umhüllungsmaterials und der Lagen des Umhüllungsmaterials können gemäß ISO 534:2011 bestimmt werden.

Die Biegesteifigkeit des Umhüllungsmaterials und der Lagen des Umhüllungsmaterials kann gemäß TAPPI T556 bestimmt werden. In diesem Messverfahren wird ein Materialstreifen mit bekannter Länge und Breite eingespannt und in einem definierten Abstand von der Einspannung an einen Kraftsensor angelegt. Die Einspannung erfolgt dabei so, dass die Schwerkraft orthogonal auf die Biegeebene steht und daher keinen Einfluss auf die Biegung hat. Anschließend wird die Einspannung um einen definierten Winkel, typischerweise 15°, gedreht, sodass sich der Materialstreifen durchbiegt und auf den Kraftsensor eine Kraft ausübt. Diese Kraft wird gemessen und daraus die Biegesteifigkeit berechnet. Bei asymmetrischer Struktur des Umhüllungsmaterials, wie sie erfindungsgemäß vorliegen kann, wird die Messung der Biegung in beide Richtungen durchgeführt und durch Mittelung die Biegesteifigkeit bestimmt.

Die Biegesteifigkeit kann auch davon abhängen, in welcher Richtung der Materialstreifen aus dem Umhüllungsmaterial entnommen wurde. Soweit nichts anderes spezifiziert ist, gelten Angaben der Biegesteifigkeit unabhängig von der Richtung. Das bedeutet beispielsweise, dass die Biegesteifigkeit innerhalb eines angegebenen Intervalls liegt, wenn sie in mindestens einer Richtung in diesem Intervall liegt.

Typische nicht erfindungsgemäße Umhüllungsmaterialien für aerosolerzeugende Artikel weisen eine Biegesteifigkeit von 0,01 Nmm bis 0,10 Nmm auf.

Wie oben beschrieben beträgt die Dicke des erfindungsgemäßen Umhüllungsmaterials mindestens 50 µm und bevorzugt mindestens 60 µm. Die Dicke beträgt höchstens 350 µm, bevorzugt höchstens 200 µm und besonders bevorzugt höchstens 150 µm. Eine geringe Dicke bedeutet eine geringe Biegesteifigkeit und Zugfestigkeit, während eine höhere Dicke bei gleichem Flächengewicht bedeutet, dass das Umhüllungsmaterial leichter mit Laserstrahlung perforiert werden kann. Die bevorzugten Intervalle erlauben daher eine besonders vorteilhafte Kombination dieser sich widersprechenden Anforderungen.

Das Flächengewicht des Umhüllungsmaterials ist für seine mechanische Festigkeit wesentlich. Das Umhüllungsmaterial soll ein Flächengewicht von mindestens 50 g/m², bevorzugt von mindestens 55 g/m² und besonders bevorzugt von mindestens 60 g/m² besitzen. Das Flächengewicht soll höchstens 200 g/m², bevorzugt höchstens 130 g/m² und besonders bevorzugt höchstens 120 g/m² betragen.

Die Dichte des Umhüllungsmaterials ist von maßgeblicher Bedeutung dafür, wieviel Energie für die Laserstrahlung erforderlich ist, um das Umhüllungsmaterial zu perforieren, und sie hat erheblichen Einfluss auf die Biegesteifigkeit. Daher soll das Umhüllungsmaterial eine Dichte von mindestens 500 kg/m³, bevorzugt mindestens 600 kg/m³ und besonders bevorzugt mindestens 700 kg/m³ aufweisen. Die Dichte des Umhüllungsmaterials soll höchstens 1300 kg/m³, bevorzugt höchstens 1250 kg/m³ und besonders bevorzugt höchstens 1200 kg/m³ betragen. Auch hier bieten die bevorzugten Intervalle einen vorteilhaften Kompromiss zwischen hoher Biegesteifigkeit und guten Perforationseigenschaften.

Die Biegesteifigkeit des Umhüllungsmaterials soll mindestens 0,15 Nmm, bevorzugt mindestens 0,25 Nmm und besonders bevorzugt mindestens 0,27 Nmm betragen. Dadurch ist sichergestellt, dass ein aus dem erfindungsgemäßen Umhüllungsmaterial gefertigter aerosolerzeugender Artikel eine so hohe Stabilität gegen mechanische Verformungen besitzt, dass sie vom Konsumenten bereits deutlich wahrgenommen werden kann. Da eine hohe Biegesteifigkeit aber auch eine hohe Rückstellkraft bei der Herstellung des aerosolerzeugenden Artikels aus dem erfindungsgemäßen Umhüllungsmaterial bedeutet, soll die Biegesteifigkeit höchstens 1,50 Nmm, bevorzugt höchstens 1,25 Nmm und besonders bevorzugt höchstens 1,00 Nmm betragen. Die bevorzugten Intervalle erlauben dabei eine besonders hohe Biegesteifigkeit bei problemloser Verarbeitbarkeit des Umhüllungsmaterials.

Das Umhüllungsmaterial besteht aus mindestens zwei Lagen, die untereinander verbunden sind. In einer bevorzugten Ausführungsform ist die Verbindung zwischen den Lagen des Umhüllungsmaterials formschlüssig ausgeführt. Eine formschlüssige Verbindung kann beispielsweise durch Rändeln oder durch mechanisches Perforieren der aufeinander geschichteten Lagen des Umhüllungsmaterials erzeugt werden. Die Perforationseinrichtung biegt dabei die Ränder des Perforationslochs einer Lage in die darunterliegende Lage, sodass durch Wahl einer ausreichenden Anzahl an Perforationslöchern eine zur Übertragung von Biegespannungen ausreichende mechanische Verbindung hergestellt wird. In ähnlicher Weise funktioniert auch das Rändeln. Ein wesentlicher Vorteil dieser Art der Verbindung besteht darin, dass kein Klebstoff benötigt wird und damit die Dichte des Umhüllungsmaterials nicht erhöht wird. Andererseits kommt es zu einer Reduktion der Zugfestigkeit des Umhüllungsmaterials.

In einer weiteren bevorzugten Ausführungsform sind die Lagen des Umhüllungsmaterials untereinander verklebt. In einer Variante dieser bevorzugten Ausführungsform sind alle Verklebungen vollflächig ausgeführt. Diese Variante ist bevorzugt, wenn man eine möglichst hohe Biegesteifigkeit erreichen möchte.

In einer weiteren Variante dieser bevorzugten Ausführungsform ist mindestens eine Verklebung zweier Lagen des Umhüllungsmaterials nicht vollflächig ausgeführt.

Bevorzugt ist die mindestens eine nicht vollflächige Verklebung so ausgeführt, dass auf mindestens 10%, besonders bevorzugt mindestens 20% und ganz besonders bevorzugt mindestens 40% der Fläche einer Lage des Umhüllungsmaterials Klebstoff aufgetragen ist. Dadurch lässt sich eine gute mechanische Verbindung zur Übertragung der Biegespannungen zwischen den Lagen des Umhüllungsmaterials erzielen. Andererseits bedeutet der Auftrag von Klebstoff auch eine Erhöhung der Dichte, sodass der Klebstoff bevorzugt auf höchstens 90%, besonders bevorzugt auf höchstens 70% und ganz besonders bevorzugt auf höchstens 60% der Fläche einer Lage des Umhüllungsmaterials aufgetragen ist.

Auch für die Menge des aufgetragenen Klebstoffs lassen sich bevorzugte Intervalle angeben, die eine erhöhte Biegesteifigkeit mit einer niedrigen Dichte besonders gut vereinen. Bevorzugt beträgt die aufgetragene Menge an Klebstoff daher mindestens 2 g/m², besonders bevorzugt mindestens 4 g/m² und ganz besonders bevorzugt mindestens 5 g/m². Die aufgetragene Menge an Klebstoff beträgt bevorzugt höchstens 12 g/m², besonders bevorzugt höchstens 10 g/m² und ganz besonders bevorzugt höchstens 9 g/m². Die Auftragsmenge in g/m² bezeichnet dabei die Menge an Klebstoff, die nach dem Trocknen des Klebstoffs auf dem Papier verbleibt, bezogen auf die Fläche auf die tatsächlich Klebstoff aufgetragen wurde.

Falls mindestens eine Verklebung der Lagen des erfindungsgemäßen Umhüllungsmaterials nicht vollflächig ausgeführt ist, ist es besonders bevorzugt, dass der Klebstoff in dieser mindestens einen Verklebung in Form eines Musters aufgetragen ist, das sich im Wesentlichen in Richtung der durch die Biegebelastung erwarteten Zug- und Druckspannungen erstreckt. Insbesondere kann der Klebstoff in Form eines Musters aus einer Vielzahl von Klebestellen aufgetragen werden, deren mittlere Ausdehnung in einer Richtung, die der Richtung der durch die Biegebelastung erwarteten Zug- und Druckspannungen entspricht, größer ist als in einer Richtung quer hierzu. Durch die Orientierung an der Belastungsrichtung kann noch weiter Klebstoff eingespart werden und die Dichte des Umhüllungsmaterials wird nicht so stark erhöht, ohne dass dadurch die Biegesteifigkeit wesentlich abnehmen würde.

Bei einem im Wesentlichen zylindrischen aerosolerzeugenden Artikel, der von dem erfindungsgemäßen Umhüllungsmaterial umhüllt ist, erfolgt die erwartete Belastung vor allem durch eine Kompression also eine Biegebelastung im Umfangsrichtung. In diesem Fall kann ganz besonders bevorzugt die Verklebung als Linienmuster in Umfangsrichtung des aerosolerzeugenden Artikels ausgeführt werden, sodass das Umhüllungsmaterial in dieser Richtung eine besonders hohe Biegesteifigkeit erhält. Generell ist bei der Herstellung des Umhüllungsmaterials bereits bekannt, welche Richtung auf dem Umhüllungsmaterial später der Umfangsrichtung auf dem daraus gefertigten aerosolerzeugenden Artikel entsprechen wird.

Sofern das Umhüllungsmaterial drei oder mehr Lagen umfasst, also zwei oder mehr Verklebungen erforderlich sind, kann die Verklebung so erfolgen, dass sich die Muster des Klebstoffauftrags jeder Verklebung in unterschiedliche Richtungen erstrecken. Ganz besonders bevorzugt sind die Richtungen zweier solcher Muster im Wesentlichen orthogonal zueinander.

Den Klebstoff und das Verfahren zum Verkleben der Lagen des Umhüllungsmaterials kann der Fachmann gemäß dem Stand der Technik wählen.

Die Verklebung mindestens zweier Lagen des Umhüllungsmaterials kann bevorzugt eingesetzt werden, wenn das Umhüllungsmaterial zusätzlich eine gute Barriere gegen das Durchdringen von Wasser oder Öl bilden soll. Manche Filter für aerosolerzeugende Artikel enthalten im Inneren mindestens eine Kapsel, die mindestens einen Aromastoff enthält und beim Gebrauch durch den Konsumenten durch Druck mit den Fingern zerbrochen werden kann, um den mindestens einen Aromastoff freizusetzen. Der Aromastoff oder das zugehörige Lösungsmittel, wie Wasser oder Öl, kann das Umhüllungsmaterial durchdringen und Flecken auf der sichtbaren Außenseite des aerosolerzeugenden Artikels erzeugen, die unerwünscht sind.

Sofern also mindestens zwei Lagen des Umhüllungsmaterials miteinander verklebt sind, kann das Umhüllungsmaterial bevorzugt so gestaltet sein, dass es einen Widerstand gegen das Durchdringen von Ölen bildet und einen KIT Level, gemessen nach TAPPI T559 cm-02, von mindestens 4, besonders bevorzugt von mindestens 6 und ganz besonders bevorzugt von mindestens 10 besitzt. Ein solcher Widerstand gegen das Durchdringen von Ölen lässt sich beispielsweise durch die Menge an Klebstoff, die Art des Klebstoffs und insbesondere die Glätte der zu verklebenden Lagen des Umhüllungsmaterials steuern. Eine hohe Glätte führt im Allgemeinen zur Ausbildung einer homogenen, geschlossenen Klebstoffschicht und damit auch zu einem höheren Widerstand gegen das Durchdringen von Ölen. Der Klebstoff kann bevorzugt auch Füllstoffe oder andere Materialien enthalten, die die Barrierewirkung steuern.

Sofern mindestens zwei Lagen des Umhüllungsmaterials miteinander verklebt sind, ist das Umhüllungsmaterial bevorzugt so gestaltet, dass es einen Widerstand gegen die Aufnahme von Wasser bildet. Zur Messung des Wasseraufnahmevermögens kann der Cobb₆₀-Wert, gemessen nach ISO 535:2014, verwendet werden, der die in einer bestimmten Zeit aufgenommene Wassermenge in g/m² beschreibt. Da das Wasseraufnahmevermögen auch erheblich vom Flächengewicht des Umhüllungsmaterials bestimmt wird, ist es sinnvoll, den Cobb₆₀-Wert auf das Flächengewicht in g/m² zu beziehen und so zu einem dimensionslosen Verhältnis zu kommen, das das Wasseraufnahmevermögen weitgehend unabhängig vom Flächengewicht beschreibt. Ein guter Widerstand gegen die Aufnahme von Wasser kann für das Umhüllungsmaterial auch von Bedeutung sein, um eine gute Verklebung des Umhüllungsmaterials mit Komponenten des aerosolerzeugenden Artikels bei hohen Produktionsgeschwindigkeiten zu erreichen. Beim erfindungsgemäßen Umhüllungsmaterial beträgt daher das Verhältnis aus dem Cobb₆₀-Wert nach ISO 535:2014 in g/m² dividiert durch das Flächengewicht des Umhüllungsmaterials in g/m² höchstens 0,80, besonders bevorzugt höchstens 0,50 und ganz besonders bevorzugt höchstens 0,20.

Das erfindungsgemäße Umhüllungsmaterial umfasst mindestens eine Lage, die eine Papierlage ist und eine höhere Dichte aufweist als jede einzelne der übrigen Lagen des Umhüllungsmaterials.

Die besagte Papierlage hat eine Dicke von mindestens 40 µm, bevorzugt von mindestens 45 µm und besonders bevorzugt von mindestens 50 µm. Die Dicke der besagten Papierlage beträgt höchstens 70 µm, bevorzugt höchstens 65 µm und besonders bevorzugt höchstens 60 µm. Die besagte Papierlage hat des Weiteren ein Flächengewicht von mindestens 50 g/m², bevorzugt mindestens 55 g/m² und besonders bevorzugt mindestens 60 g/m². Die besagte Papierlage hat ein Flächengewicht von höchstens 80 g/m², bevorzugt höchstens 75 g/m² und besonders bevorzugt höchstens 70 g/m².

Damit die Biegesteifigkeit in einem günstigen Bereich liegt hat die besagte Papierlage eine Dichte von mindestens 700 kg/m³, bevorzugt mindestens 750 kg/m² und höchstens 1300 kg/m³, bevorzugt höchstens 1250 kg/m³. Zum Erreichen dieser hohen Dichte und auch einer geringen Dicke kann die Papierlage kalandriert sein.

Durch diese erfindungsgemäße Parameterkombination aus Dicke, Flächengewicht und Dichte lässt sich eine gute Biegesteifigkeit erreichen. Zudem ist die besagte Papierlage zwar dicht, aber ausreichend dünn, um als Bestandteil im Umhüllungsmaterial problemlos mit Hilfe von Laserlicht perforiert zu werden.

Die besagte Papierlage trägt erheblich zur Biegesteifigkeit des Umhüllungsmaterials bei und besitzt daher schon von sich aus eine hohe Biegesteifigkeit. Insbesondere beträgt die Biegesteifigkeit dieser Papierlage bevorzugt mindestens 0,06 Nmm, besonders bevorzugt mindestens 0,07 Nmm und bevorzugt höchstens 0,20 Nmm, besonders bevorzugt höchstens 0,18 Nmm.

Die besagte Papierlage umfasst Zellstoff. Der Zellstoff kann aus Laubholz, Nadelholz oder auch aus anderen Pflanzen gewonnen werden. Der Zellstoff kann beispielsweise mittels der im Stand der Technik bekannten chemischen und mechanischen Verfahren oder Kombinationen daraus hergestellt werden, wobei mechanisch hergestellter Zellstoff wegen seines höheren Gehalts an Lignin und der daraus resultierenden höheren Biegesteifigkeit bevorzugt eingesetzt werden kann. Andererseits kann wegen der besseren Bindungen zwischen den Fasern chemisch hergestellter Zellstoff dann bevorzugt eingesetzt werden, wenn die Papierlage kalandriert wird.

Die besagte Papierlage kann mindestens einen Füllstoff umfassen, wobei der mindestens eine Füllstoff aus Partikeln gebildet wird und bevorzugt die Partikel in mindestens einer Raumrichtung erheblich weiter ausgedehnt sind als in mindestens einer dazu orthogonalen Raumrichtung. Das kann bedeuten, dass die Partikel bevorzugt nadelförmig oder plättchenförmig sind. Diese Partikelform trägt dazu bei, die Biegesteifigkeit der besagten Papierlage zu erhöhen. Besonderes bevorzugte Füllstoffe sind nadelförmiger Kalk, plättchenförmiger Kalk, Kaolin oder Talkum und Gemische daraus.

Weitere Additive und Bestandteile der besagten Papierlage kann der Fachmann nach dem Stand der Technik wählen, wobei bevorzugt Additive verwendet werden können, die die Festigkeit der Papierlage steigern, wie beispielsweise Stärke, Stärkederivate, Cellulosederivate, Polyvinylalkohol, Guar, Guarderivate oder Latex und Gemische daraus. Bei Art und Menge solcher Additive ist aber darauf zu achten, dass die Papierlage nicht zu spröde wird, also ihr Energieaufnahmevermögen zu gering wird, und sie bei der Herstellung von aerosolerzeugenden Artikeln aus dem daraus gefertigten Umhüllungsmaterial nicht ausreichend verformt werden kann ohne zu brechen.

Hinsichtlich der weiteren Lagen im erfindungsgemäßen Umhüllungsmaterial können aus dem Stand der Technik bekannte bahnförmige Materialien, beispielsweise Papier oder Kunststofffolien, gewählt werden, sofern sichergestellt ist, dass die Anforderungen bezüglich Dicke, Flächengewicht, Dichte und Biegesteifigkeit des Umhüllungsmaterials erfüllt werden.

Sofern eine weitere Lage des Umhüllungsmaterials als Papierlage gestaltet ist, umfasst diese Lage Zellstoff, und bevorzugt ist ein Teil des Zellstoffs durch Zellstoff aus Hanf, Flachs, Sisal, Jute oder Abacä gebildet. Diese Zellstoffe erlauben es, ein Papier mit besonders geringer Dichte herzustellen. Bevorzugt enthält eine solche weitere Papierlage keinen oder wenig Füllstoff, sodass der Gehalt an Füllstoff weniger als 10 Gew.-% bezogen auf das Gewicht dieser Papierlage beträgt, da der Füllstoff bei solchen Papieren vor allem die Dichte erhöht, ohne nennenswert zur Biegesteifigkeit beizutragen.

Bevorzugt wird eine solche weitere Papierlage dann auf einer aus dem Stand der Technik bekannten Schrägsiebmaschine hergestellt.

Generell sind für die Inhaltsstoffe in Umhüllungsmaterialien für aerosolerzeugende Artikel die gesetzlichen Vorgaben zu beachten.

Bei der Auswahl der weiteren Lagen und insbesondere der Anzahl der weiteren Lagen ist auch zu beachten, dass der möglicherweise nötige Klebstoff zwischen den Lagen das Flächengewicht und die Dichte erhöht und somit die Einhaltung der Anforderungen an das erfindungsgemäße Umhüllungsmaterial erschweren kann. Aus diesem Grund, der vor allem bei verklebten Lagen zutrifft, aber auch unabhängig davon aus Effizienzgründen bei der Herstellung der Lagen und des Umhüllungsmaterials ist es bevorzugt, die Zahl der Lagen so gering wie möglich zu wählen.

In einer bevorzugten Ausführungsform umfasst das Umhüllungsmaterial daher genau zwei oder drei Lagen, wobei alle Lagen als Papierlagen ausgeführt sind.

Bezüglich der besagten einen Papierlage, also jener die eine höhere Dichte aufweist als die weiteren Lagen, und der weiteren Lagen, die in dieser bevorzugten Ausführungsform ebenfalls als Papierlagen ausgeführt sind, gelten dieselben Einschränkungen und Vorgaben, wie sie bereits oben beschrieben wurden.

Sofern das erfindungsgemäße Umhüllungsmaterial genau drei Lagen umfasst, die alle als Papierlagen gestaltet sind, kann die mittlere Papierlage so gestaltet sein, dass ihre Dichte geringer ist, als die Dichte der beiden äußeren Papierlagen. Auf diese Weise wird unter den gegebenen Einschränkungen eine besonders hohe Biegesteifigkeit erreicht, allerdings darf dabei die Dicke der mittleren Papierlage nicht zu hoch sein, damit das Umhüllungsmaterial noch bei hoher Geschwindigkeit perforiert werden kann. Besonders bevorzugt beträgt die Dicke der mittleren Papierlage in diesem Fall mindestens 30 µm und höchstens 80 µm.

In einer weiteren erfindungsgemäßen Ausführungsform des Umhüllungsmaterials, bei der das Umhüllungsmaterial genau drei Lagen umfasst, die alle als Papierlagen gestaltet sind, kann die besagte Papierlage, deren Dichte höher ist als jene der weiteren Lagen, die mittlere Papierlage im Umhüllungsmaterial bilden. Auf diese Weise wird unter den gegebenen Einschränkungen eine besonders gute Perforierbarkeit erreicht. Damit die Biegesteifigkeit des Umhüllungsmaterials aber ebenfalls hoch ist, muss die Dicke der beiden äußeren Papierlagen höher gewählt werden. Besonders bevorzugt beträgt daher die Dicke jeder einzelnen der beiden äußeren Papierlagen mindestens 40 µm und höchstens 100 µm.

Erfindungsgemäße Umhüllungsmaterialien die genau zwei oder drei Lagen umfassen, wobei alle Lagen Papierlagen sind, können bevorzugt mittels eines Verfahrens hergestellt werden, bei dem auf einer konventionellen Papiermaschine mehrere Stoffaufläufe vorgesehen sind, aus denen verschiedene Suspensionen aus Zellstoff und Füllstoff auf das Sieb der Papiermaschine strömen und dabei bereits auf dem Sieb ein Verbund aus mehreren Lagen entsteht, der danach das erfindungsgemäße Umhüllungsmaterial bildet. Auf diese Weise kann auf eine Verklebung der Schichten verzichtet werden, wodurch Material und Produktionsschritte eingespart werden und die im Umhüllungsmaterial vorhandenen Papierlagen noch besser hinsichtlich Biegesteifigkeit und Perforierbarkeit gestaltet werden können. Konkret kann eine erste Zellstoff enthaltene Suspension aus einem ersten Stoffauflauf auf das Sieb einer Papiermaschine gegeben werden, um eine erste Papierlage zu bilden, und eine zweite Zellstoff enthaltene Suspension aus einem zweiten Stoffauflauf auf die auf dem Sieb der Papiermaschine liegende erste Papierlage gegeben werden, um eine zweite Papierlage zu bilden, die mit der ersten Papierlage einen Verbund bildet. Optional kann eine dritte Zellstoff enthaltene Suspension aus einem dritten Stoffauflauf auf die zweite Papierlage gegeben werden, um eine dritte Papierlage zu bilden, die mit der zweiten Papierlage einen Verbund bildet.

Ein erfindungsgemäßer aerosolerzeugender Artikel umfasst einen Filter und einen Strang, der ein aerosolerzeugendes Material enthält, wobei der Filter durch das erfindungsgemäße Umhüllungsmaterial umhüllt ist.

### BESCHREIBUNG DER BEVORZUGTEN AUSFÜHRUNGSFORM

Im Folgenden werden einige bevorzugte Ausführungsformen erfindungsgemäßer Umhüllungsmaterialien beschrieben.

In allen Beispielen besteht das Umhüllungsmaterial aus zwei Papierlagen, die miteinander verklebt sind, wobei eine erste Papierlage, bezeichnet als Papierlage A, eine erheblich höhere Dichte aufweist als die andere Papierlage.

In allen Beispielen war die Papierlage A ein kalandriertes Papier, bestehend aus einem Gemisch aus 80 Gew.-% Zellstoff aus Nadelhölzern und 20 Gew.-% Zellstoff aus Laubhölzern. Das Papier wurde mit 2 g/m² Polyvinylalkohol beschichtet. Das Flächengewicht des Papiers betrug 62,7 g/m², die Dicke 50,4 µm und die Dichte 1244 kg/m³. Das Papier hatte eine Biegesteifigkeit von 0,100 Nmm.

Dieses Papier wurde als Papierlage A mit zwei verschiedenen Papieren vollflächig verklebt, um daraus zwei verschiedene erfindungsgemäße Umhüllungsmaterialien zu erzeugen.

### Beispiel 1

Die obige Papierlage A wurde mit einem Papier mit einem Flächengewicht von 30,9 g/m², einer Dicke von 48,8 µm, einer Dichte von 633 kg/m³ und einer Biegesteifigkeit von 0,022 Nmm zu einem erfindungsgemäßen Umhüllungsmaterial verbunden. Das Papier enthielt keinen Füllstoff und der Zellstoff war ein Gemisch aus 25 Gew.-% Zellstoff aus Nadelhölzern (Langfaserzellstoff) und 75 Gew.-% Zellstoff aus Laubhölzern (Kurzfaserzellstoff), wobei sich die Prozentangaben auf das Gewicht des Zellstoffs beziehen. Die Verbindung der Papierlagen erfolgte durch eine vollflächige Verklebung, bei der 11,3 g/m² Klebstoff aufgetragen wurden. Dieser Wert wurde nach dem Trocknen der Verklebung aus der Differenz der Flächengewichte vor und nach der Verklebung bestimmt.

Das auf diese Weise hergestellte Umhüllungsmaterial hatte ein Flächengewicht von 104,2 g/m², eine Dicke von 100,6 µm und eine Dichte von 1035 kg/m³. Die Biegesteifigkeit des Umhüllungsmaterials wurde gemessen, wobei sich ein Wert von 0,270 Nmm ergab. Auch der KIT Level wurde nach TAPPI T559 cm-02 gemessen und ein Wert von 11 erhalten.

Diese Biegesteifigkeit liegt deutlich über dem Wert für konventionelle Umhüllungsmaterialien für aerosolerzeugende Artikel. Aus dem Umhüllungsmaterial konnten problemlos nach einem aus dem Stand der Technik bekannten Verfahren Filterstäbe hergestellt werden, die mit diesem Umhüllungsmaterial umhüllt waren. Nach einem weiteren aus dem Stand der Technik bekannten Verfahren wurden aus den Filterstäben und zusätzlichen Komponenten aerosolerzeugende Artikel gefertigt, die während der Herstellung in Umfangsrichtung in etwa der Mitte des Filters mittels eines CO₂-Lasers perforiert wurden. Dies war problemlos bis zu einer Produktionsgeschwindigkeit von 10000 aerosolerzeugenden Artikeln pro Minute möglich, sodass dieses beispielhafte Umhüllungsmaterial eine hohe Biegesteifigkeit mit einer guten Perforierbarkeit vereint.

### Beispiel 2

Die obige Papierlage A wurde mit einem Papier mit einem Flächengewicht von 22,5 g/m², einer Dicke von 50,8 µm, einer Dichte von 443 kg/m³ und einer Biegesteifigkeit von 0,018 Nmm zu einem erfindungsgemäßen Umhüllungsmaterial verbunden. Das Papier enthielt keinen Füllstoff und bestand ausschließlich aus Zellstoff aus Nadelhölzern (Langfaserzellstoff) und Zellstoff aus Sisal. Die Verbindung der Papierlagen erfolgte durch eine vollflächige Verklebung, bei der 7,2 g/m² Klebstoff aufgetragen wurden. Dieser Wert wurde nach dem Trocknen der Verklebung aus der Differenz der Flächengewichte vor und nach der Verklebung bestimmt.

Das auf diese Weise hergestellte Umhüllungsmaterial hatte ein Flächengewicht von 91,7 g/m², eine Dicke von 99,4 µm und eine Dichte von 922 kg/m³. Die Biegesteifigkeit des Umhüllungsmaterials wurde gemessen, wobei sich ein Wert von 0,286 Nmm ergab. Auch der KIT Level wurde nach TAPPI T559 cm-02 gemessen und ein Wert von 11 erhalten.

Diese Biegesteifigkeit liegt deutlich über dem Wert für konventionelle Umhüllungsmaterialien für aerosolerzeugende Artikel. Aus dem Umhüllungsmaterial konnten problemlos nach einem aus dem Stand der Technik bekannten Verfahren Filterstäbe hergestellt werden, die mit diesem Umhüllungsmaterial umhüllt waren. Nach einem weiteren aus dem Stand der Technik bekannten Verfahren wurden aus den Filterstäben und zusätzlichen Komponenten aerosolerzeugende Artikel gefertigt, die während der Herstellung in Umfangsrichtung in etwa der Mitte des Filters mittels eines CO₂-Lasers perforiert wurde. Dies war problemlos bis zu einer Produktionsgeschwindigkeit von 10000 aerosolerzeugenden Artikeln pro Minute möglich, sodass dieses beispielhafte Umhüllungsmaterial eine hohe Biegesteifigkeit mit einer guten Perforierbarkeit vereint.

## Patentansprüche

1. Aerosolerzeugender Artikel, umfassend ein aerosolerzeugendes Material, welches im bestimmungsgemäßen Gebrauch aufgeheizt wird, um ein Aerosol freizusetzen, nicht aber verbrannt wird, und ein Umhüllungsmaterial, wobei das Umhüllungsmaterial
- eine Dicke von mindestens 50 µm und höchstens 350 µm,
- ein Flächengewicht von mindestens 50 g/m² und höchstens 200 g/m²,
- eine Dichte von mindestens 500 kg/m³ und höchstens 1300 kg/m³ und
- eine Biegesteifigkeit von mindestens 0,15 Nmm und höchstens 1,50 Nmm hat,
wobei das Umhüllungsmaterial mindestens zwei Lagen umfasst, wobei die Lagen untereinander verbunden sind, und
wobei eine Lage eine Papierlage ist, die
- eine Dicke von mindestens 40 µm und höchstens 70 µm,
- ein Flächengewicht von mindestens 50 g/m² und höchstens 80 g/m² und
- eine Dichte von mindestens 700 kg/m³ und höchstens 1300 kg/m³ aufweist, und
- deren Dichte höher ist als die Dichte jeder einzelnen der anderen Lagen des Umhüllungsmaterials.

2. Aerosolerzeugender Artikel nach einem der vorhergehenden Ansprüche, bei dem die Dicke des Umhüllungsmaterials mindestens 60 µm und höchstens 200 µm, vorzugsweise höchstens 150 µm beträgt.

3. Aerosolerzeugender Artikel nach einem der vorhergehenden Ansprüche, bei dem das Flächengewicht des Umhüllungsmaterials mindestens 55 g/m², vorzugsweise mindestens 60 g/m² und höchstens 130 g/m², vorzugsweise höchstens 120 g/m² beträgt.

4. Aerosolerzeugender Artikel nach einem der vorhergehenden Ansprüche, bei dem die Dichte des Umhüllungsmaterials mindestens 600 kg/m³, vorzugsweise mindestens 700 kg/m³ und höchstens 1250 kg/m³, vorzugsweise höchstens 1200 kg/m³ beträgt.

5. Aerosolerzeugender Artikel nach einem der vorhergehenden Ansprüche, bei dem die Biegesteifigkeit des Umhüllungsmaterials mindestens 0,25 Nmm, vorzugsweise mindestens 0,27 Nmm und höchstens 1,25 Nmm, vorzugsweise höchstens 1,00 Nmm beträgt.

6. Aerosolerzeugender Artikel nach einem der vorhergehenden Ansprüche, bei dem die Verbindung zwischen mindestens zwei Lagen, vorzugsweise zwischen sämtlichen Lagen des Umhüllungsmaterials formschlüssig ausgeführt ist, wobei die formschlüssige Verbindung durch Rändeln oder durch mechanisches Perforieren der aufeinander geschichteten Lagen des Umhüllungsmaterials erzeugt ist.

7. Aerosolerzeugender Artikel nach einem der vorhergehenden Ansprüche, bei dem mindestens zwei Lagen, vorzugsweise sämtliche Lagen des Umhüllungsmaterials untereinander verklebt sind,
wobei die Verklebungen vorzugsweise vollflächig ausgeführt sind, oder
bei dem vorzugsweise mindestens eine Verklebung zweier Lagen des Umhüllungsmaterials nicht vollflächig ausgeführt sind, wobei die mindestens eine nicht vollflächige Verklebung vorzugsweise so ausgeführt ist, dass auf mindestens 10%, besonders bevorzugt auf mindestens 20% und ganz besonders bevorzugt auf mindestens 40%, und auf höchstens 90%, bevorzugt auf höchstens 70% und besonders bevorzugt auf höchstens 60% der Fläche einer Lage des Umhüllungsmaterials Klebstoff aufgetragen ist,
wobei die Menge an Klebstoff, die nach dem Trocknen verbleibt, bezogen auf die Fläche, auf die tatsächlich Klebstoff aufgetragen wurde, vorzugsweise mindestens 2 g/m², bevorzugt mindestens 4 g/m² und besonders bevorzugt mindestens 5 g/m² beträgt, und/oder vorzugsweise höchstens 12 g/m², bevorzugt höchstens 10 g/m² und besonders bevorzugt höchstens 9 g/m² beträgt, und/oder wobei
der Klebstoff in mindestens einer Verklebung zwischen zwei Lagen des Umhüllungsmaterials in Form eines Musters aufgetragen ist, das aus einer Mehrzahl von Klebestellen gebildet wird, deren mittlere Ausdehnung in einer Richtung, die der Richtung der durch die Biegebelastung erwarteten Zug- und Druckspannungen entspricht, größer ist als in einer Richtung quer hierzu, wobei der aerosolerzeugende Artikel vorzugsweise eine im wesentlichen zylindrische Gestalt hat, und bei dem die Verklebung in Form eines Musters aus Linien aufgetragen ist, die sich entlang einer Richtung erstrecken, die einer Umfangsrichtung des aerosolerzeugenden Artikels entspricht, und/oder
dessen Umhüllungsmaterial drei oder mehr Lagen umfasst, die durch zwei oder mehr Verklebungen verbunden sind, wobei mindestens zwei dieser zwei oder mehr Verklebungen jeweils aus einem Muster aus einer Mehrzahl von Klebestellen gebildet wird, deren mittlere Ausdehnung in einer jeweiligen Vorzugsrichtung größer ist, als in einer Richtung quer hierzu, und wobei die genannten Vorzugsrichtungen bei diesen mindestens zwei Verklebungen unterschiedlich sind, vorzugsweise im Wesentlichen orthogonal zueinander sind.

8. Aerosolerzeugender Artikel nach Anspruch 7, dessen Umhüllungsmaterial einen KIT Level, gemessen nach TAPPI T559 cm-02, von mindestens 4, besonders bevorzugt von mindestens 6 und ganz besonders bevorzugt von mindestens 10 besitzt, und/oder
bei dessen Umhüllungsmaterial ein Verhältnis aus dem Cobb₆₀-Wert nach ISO 535:2014 in g/m² dividiert durch das Flächengewicht des Umhüllungsmaterials in g/m² höchstens 0,80, bevorzugt höchstens 0,50 und besonders bevorzugt höchstens 0,20 beträgt.

9. Aerosolerzeugender Artikel nach einem der vorhergehenden Ansprüche, bei dem die genannte Papierlage höchster Dichte des Umhüllungsmaterials eine Dicke von mindestens 45 µm und bevorzugt von mindestens 50 µm hat und/oder eine Dicke von höchstens 65 µm und bevorzugt von höchstens 60 µm hat, und/oder
bei dem die genannte Papierlage höchster Dichte des Umhüllungsmaterials ein Flächengewicht von mindestens 55 g/m² und bevorzugt von mindestens 60 g/m² und/oder ein Flächengewicht von höchstens 75 g/m² und besonders bevorzugt von höchstens 70 g/m² hat, und/oder
bei dem die genannte Papierlage höchster Dichte des Umhüllungsmaterials eine Dichte von mindestens 1150 kg/m² und von höchstens 1250 kg/m³ hat.

10. Aerosolerzeugender Artikel nach einem der vorhergehenden Ansprüche, bei dem die Biegesteifigkeit der genannten Papierlage höchster Dichte des Umhüllungsmaterials für sich betrachtet mindestens 0,06 Nmm, bevorzugt mindestens 0,07 Nmm und höchstens 0,20 Nmm, bevorzugt höchstens 0,18 Nmm beträgt, und/oder
bei dem die genannte Papierlage höchster Dichte des Umhüllungsmaterials einen Füllstoff umfasst, der aus Partikeln gebildet wird, deren Ausdehnung in mindestens einer Raumrichtung im Durchschnitt um einen Faktor von mindestens 1,75, vorzugsweise von mindestens 2 und besonders vorzugsweise von mindestens 2,5 größer ist, als in einer dazu orthogonalen Raumrichtung, wobei dieser Füllstoff vorzugsweise durch nadelförmigen Kalk, plättchenförmigen Kalk, Kaolin, Talkum oder Gemischen daraus gebildet ist.

11. Aerosolerzeugender Artikel nach einem der vorgehenden Ansprüche, bei dem die genannte Papierlage höchster Dichte des Umhüllungsmaterials ein oder mehrere Additive enthält, ausgewählt aus der Gruppe bestehend aus: Stärke, Stärkederivaten, Cellulosederivaten, Polyvinylalkohol, Guar, Guarderivaten, und Latex, und/oder
bei dem die mindestens eine weitere Lage des Umhüllungsmaterials ebenfalls durch Papier oder durch eine Kunststofffolie gebildet ist bzw. sind, wobei
die mindestens eine weitere Lage vorzugsweise als eine weitere Papierlage gestaltet ist, die Zellstoff umfasst, wobei zumindest ein Teil des Zellstoffs durch Zellstoff aus Hanf, Flachs, Sisal, Jute oder Abacä gebildet ist, wobei diese weitere Papierlage vorzugsweise weniger als 10 Gew.-% Füllstoff enthält, bezogen auf das Gewicht dieser weiteren Papierlage.

12. Aerosolerzeugender Artikel nach einem der vorhergehenden Ansprüche, dessen Umhüllungsmaterial genau zwei oder drei Lagen umfasst, wobei alle Lagen als Papierlagen gestaltet sind,
wobei dessen Umhüllungsmaterial vorzugsweise genau drei Lagen umfasst, die alle als Papierlagen gestaltet sind, wobei die Dichte der mittleren Papierlage geringer ist als die Dichte der beiden äußeren Papierlagen, oder
wobei die genannte Papierlage, deren Dichte höher ist als jene der weiteren Lagen, die mittlere Papierlage im Umhüllungsmaterial bildet, wobei die Dicke jeder einzelnen der beiden äußeren Papierlagen mindestens 40 µm und höchstens 100 µm beträgt.

13. Verfahren zum Herstellen eines Umhüllungsmaterials für einen aerosolerzeugender Artikel nach einem der Ansprüche 1 bis 12, wobei das Umhüllungsmaterial
- eine Dicke von mindestens 50 µm und höchstens 350 µm,
- ein Flächengewicht von mindestens 50 g/m² und höchstens 200 g/m²,
- eine Dichte von mindestens 500 kg/m³ und höchstens 1300 kg/m³ und
- eine Biegesteifigkeit von mindestens 0,15 Nmm und höchstens 1,50 Nmm aufweist,
wobei das Umhüllungsmaterial mindestens zwei Papierlagen umfasst, die untereinander verbunden sind, darunter eine Papierlage, deren Dichte höher ist als die Dichte jeder einzelnen der anderen Lagen des Umhüllungsmaterials und die
- eine Dicke von mindestens 40 µm und höchstens 70 µm,
- ein Flächengewicht von mindestens 50 g/m² und höchstens 80 g/m² und
- eine Dichte von mindestens 700 kg/m³ und höchstens 1300 kg/m³ aufweist,
bei dem eine erste Zellstoff enthaltene Suspension aus einem ersten Stoffauflauf auf das Sieb einer Papiermaschine gegeben wird, um eine erste Papierlage zu bilden, und eine zweite Zellstoff enthaltene Suspension aus einem zweiten Stoffauflauf auf die auf dem Sieb der Papiermaschine liegende erste Papierlage gegeben wird, um eine zweite Papierlage zu bilden, die mit der ersten Papierlage einen Verbund bildet.

14. Verfahren nach Anspruch 13, bei dem eine dritte Zellstoff enthaltene Suspension aus einem dritten Stoffauflauf auf die zweite Suspension gegeben wird, um eine dritte Papierlage zu bilden, die mit der zweiten Papierlage einen Verbund bildet.

15. Umhüllungsmaterial für aerosolerzeugende Artikel, die ein aerosolerzeugendes Material enthalten, welches im bestimmungsgemäßen Gebrauch aufgeheizt wird, um ein Aerosol freizusetzen, nicht aber verbrannt wird, mit
- einer Dicke von mindestens 50 µm und höchstens 350 µm,
- einem Flächengewicht von mindestens 50 g/m² und höchstens 200 g/m²,
- einer Dichte von mindestens 500 kg/m³ und höchstens 1300 kg/m³ und
- einer Biegesteifigkeit von mindestens 0,15 Nmm und höchstens 1,50 Nmm,
wobei das Umhüllungsmaterial mindestens zwei Lagen umfasst, wobei die Lagen untereinander verbunden sind, und
wobei eine Lage eine Papierlage ist, die
- eine Dicke von mindestens 40 µm und höchstens 70 µm,
- ein Flächengewicht von mindestens 50 g/m² und höchstens 80 g/m² und
- eine Dichte von mindestens 700 kg/m³ und höchstens 1300 kg/m³ aufweist, und
- deren Dichte höher ist als die Dichte jeder einzelnen der anderen Lagen des Umhüllungsmaterials.

## Claims

1. Aerosol-generating article comprising an aerosol-generating material, which is heated during intended use to release an aerosol, but is not burnt, and a wrapping material, wherein the wrapping material has
- a thickness of at least 50 µm and at most 350 µm,
- a basis weight of at least 50 g/m² and at most 200 g/m²,
- a density of at least 500 kg/m³ and at most 1300 kg/m³, and
- a bending stiffness of at least 0.15 Nmm and at most 1.50 Nmm,
wherein the wrapping material comprises at least two layers, wherein the layers are connected to each other and wherein one layer is a paper layer, which has
- a thickness of at least 40 µm and at most 70 µm,
- a basis weight of at least 50 g/m² and at most 80 g/m², and
- a density of at least 700 kg/m³ and at most 1300 kg/m³, and
- a density that is higher than the density of any of the other layers of the wrapping material.

2. Aerosol-generating article according to one of the preceding claims, wherein the thickness of the wrapping material is at least 60 µm and at most 200 µm, preferably at most 150 µm.

3. Aerosol-generating article according to one of the preceding claims, wherein the basis weight of the wrapping material is at least 55 g/m², preferably at least 60 g/m² and at most 130 g/m², preferably at most 120 g/m².

4. Aerosol-generating article according to one of the preceding claims, wherein the density of the wrapping material is at least 600 kg/m³, preferably at least 700 kg/m³ and at most 1250 kg/m³, preferably at most 1200 kg/m³.

5. Aerosol-generating article according to one of the preceding claims, wherein the bending stiffness of the wrapping material is at least 0.25 Nmm, preferably at least 0.27 Nmm and at most 1.25 Nmm, preferably at most 1.00 Nmm.

6. Aerosol-generating article according to one of the preceding claims, wherein the connection between at least two layers, preferably between all layers of the wrapping material, is in an interlocking manner, wherein the interlocking connection is produced by knurling or by mechanically perforating the layers of wrapping material stacked upon each other.

7. Aerosol-generating article according to one of the preceding claims, wherein at least two layers, preferably all layers, of the wrapping material are glued to each other, wherein the glued connection preferably covers the entire surface, or
wherein preferably at least one glued connection between two layers of the wrapping material does not cover the entire surface, wherein the at least one glued connection which does not cover the entire surface is preferably such that adhesive is applied to at least 10%, particularly preferably to at least 20% and more particularly preferably to at least 40% and to at most 90%, preferably to at most 70% and particularly preferably to at most 60% of the area of one layer of the wrapping material,
wherein the amount of adhesive that remains after drying, with respect to the area to which adhesive has in fact been applied, is preferably at least 2 g/m², more preferably at least 4 g/m², particularly preferably at least 5 g/m² and/or preferably at most 12 g/m², more preferably at most 10 g/m² and particularly preferably at most 9 g/m², and/or
wherein the adhesive is applied in at least one glued connection between two layers of the wrapping material in the form of a pattern that is formed by a plurality of glued spots, the average extent of which is higher in one direction that corresponds to the direction of the expected tensile and compressive stresses due to the bending load than in a direction orthogonal thereto, wherein
the aerosol-generating article preferably has an essentially cylindrical shape and wherein the glued connection is applied in the form of a pattern of lines which extend in a direction that corresponds to the circumferential direction of the aerosol-generating article, and/or
the wrapping material of which comprises three or more layers which are connected by two or more glued connections, wherein two of these two or more glued connections are each formed by a pattern of a plurality of glued spots, the average extent of which in the respective preferred direction being larger than in a direction orthogonal thereto and wherein said preferred directions of these at least two glued connections are different, preferably orthogonal to each other.

8. Aerosol-generating article according to claim 7, the wrapping material of which has a KIT level, measured in accordance with TAPPI T559 cm-02, of at least 4, particularly preferably of at least 6 and more particularly preferably of at least 10, and/or
the wrapping material of which has a ratio of the Cobb₆₀-value in accordance with ISO 535:2014 in g/m² divided by the basis weight of the wrapping material in g/m² of at most 0.80, preferably at most 0.50 and particularly preferably at most 0.20.

9. Aerosol-generating article according to one of the preceding claims, wherein said paper layer of the wrapping material with the highest density has a thickness of at least 45 µm and preferably of at least 50 µm and/or a thickness of at most 65 µm and preferably of at most 60 µm, and/or
wherein said paper layer of the wrapping material with the highest density has a basis weight of at least 55 g/m² and preferably of at least 60 g/m² and/or a basis weight of at most 75 g/m² and particularly preferably of at most 70 g/m², and/or
wherein said paper layer of the wrapping material with the highest density has a density of at least 1150 kg/m³ and of at most 1250 kg/m³.

10. Aerosol-generating article according to one of the preceding claims, wherein the bending stiffness of said paper layer per se of the wrapping material with the highest density is at least 0.06 Nmm, preferably at least 0.07 Nmm and at most 0.20 Nmm, preferably at most 0.18 Nmm, and/or
wherein said paper layer of the wrapping material with the highest density comprises a filler material, which is formed by particles, the extension of which in at least one spatial direction is on average larger by a factor of at least 1.75, preferably of at least 2 and particularly preferably of at least 2.5 than in a direction orthogonal thereto, wherein the filler material is preferably formed by acicular limestone, flaky limestone, kaolin, talc or mixtures thereof.

11. Aerosol-generating article according to one of the preceding claims, wherein said paper layer of the wrapping material with the highest density contains one or more additives selected from the group consisting of starch, starch derivatives, cellulose derivatives, polyvinyl alcohol, guar, guar derivatives and latex, and/or
wherein the at least one further layer of the wrapping material is also formed by paper or by a plastic film,
wherein the at least one further layer preferably is formed by a paper layer, which contains pulp, wherein at least a part of the pulp is formed by pulp from hemp, flax, sisal, jute or abaca, wherein this further paper layer preferably contains less than 10% by weight filler material, with respect to the weight of this further paper layer.

12. Aerosol-generating article according to one of the preceding claims, the wrapping material of which comprises exactly two or three layers, wherein all of the layers are formed by paper layers,
wherein the wrapping material of which preferably comprises exactly three layers, which are all formed by paper layers, wherein the density of the middle paper layer is lower than the density of the two outer paper layers, or
wherein said paper layer with a density that is higher than that of any further layer forms the middle paper layer in the wrapping material, wherein the thickness of each of the outer paper layers is at least 40 µm and at most 100 µm.

13. Process for the manufacture of a wrapping material for an aerosol-generating article according to one of claims 1 to 12, wherein the wrapping material has
- a thickness of at least 50 µm and at most 350 µm,
- a basis weight of at least 50 g/m² and at most 200 g/m²,
- a density of at least 500 kg/m³ and at most 1300 kg/m³, and
- a bending stiffness of at least 0.15 Nmm and at most 1.50 Nmm,
wherein the wrapping material comprises at least two paper layers, which are connected to each other, including a paper layer the density of which is higher than the density of each of the other layers of the wrapping material and which has
- a thickness of at least 40 µm and at most 70 µm,
- a basis weight of at least 50 g/m² and at most 80 g/m², and
- a density of at least 700 kg/m³ and at most 1300 kg/m³,
wherein a first pulp-containing suspension is released from a first head box onto the wire of paper machine to form a first paper layer, and a second pulp-containing suspension is released from a second head box onto the first paper layer lying on the wire of the paper machine to form a second paper layer, which forms a composite with the first paper layer.

14. Process according to claim 13, wherein a third pulp-containing suspension is released from a third head box onto the second suspension to form a third paper layer, which forms a composite with the second paper layer.

15. Wrapping material for aerosol-generating articles that contain an aerosol-generating material, which during intended use is heated to release an aerosol but is not burnt, with
- a thickness of at least 50 µm and at most 350 µm,
- a basis weight of at least 50 g/m² and at most 200 g/m²,
- a density of at least 500 kg/m³ and at most 1300 kg/m³, and
- a bending stiffness of at least 0.15 Nmm and at most 1.50 Nmm,
wherein the wrapping material comprises at least two layers, wherein the layers are connected to each other, and wherein one layer is a paper layer, which has
- a thickness of at least 40 µm and at most 70 µm,
- a basis weight of at least 50 g/m² and at most 80 g/m², and
- a density of at least 700 kg/m³ and at most 1300 kg/m³, and
- a density that is higher than the density of each of the other layers of the wrapping material.

## Revendications

1. Article générant un aérosol, comprenant un matériau générant un aérosol, qui lors d'une utilisation conforme est chauffé pour libérer un aérosol, mais sans le brûler, et un matériau d'enveloppement, le matériau d'enveloppement présentant
- une épaisseur d'au moins 50 µm et d'au plus 350 µm,
- une masse surfacique d'au moins 50 g/m² et d'au plus 200 g/m²,
- une masse volumique d'au moins 500 kg/m³ et d'au plus 1300 kg/m³ et
- une rigidité en flexion d'au moins 0,15 Nmm et d'au plus 1,50 Nmm,
le matériau d'enveloppement comportant au moins deux couches, les couches étant liées l'une à l'autre, et
une couche étant une couche de papier, qui présente
- une épaisseur d'au moins 40 µm et d'au plus 70 µm,
- une masse surfacique d'au moins 50 g/m² et d'au plus 80 g/m² et
- une masse volumique d'au moins 700 kg/m³ et d'au plus 1300 kg/m³, et
- dont la masse volumique est supérieure à la masse volumique de chacune, prise individuellement, des autres couches du matériau d'enveloppement.

2. Article générant un aérosol selon l'une des revendications précédentes, dans lequel l'épaisseur du matériau d'enveloppement est d'au moins 60 µm et d'au plus 200 µm, de préférence d'au plus 150 µm.

3. Article générant un aérosol selon l'une des revendications précédentes, dans lequel la masse surfacique du matériau d'enveloppement est d'au moins 55 g/m², de préférence d'au moins 60 g/m² et d'au plus 130 g/m², de préférence d'au plus 120 g/m².

4. Article générant un aérosol selon l'une des revendications précédentes, dans lequel la masse volumique du matériau d'enveloppement est d'au plus 600 kg./m³, de préférence d'au moins 700 kg/m³ et d'au plus 1250 kg/m³, de préférence d'au plus 1200 kg/m³.

5. Article générant un aérosol selon l'une des revendications précédentes, dans lequel la rigidité en flexion du matériau d'enveloppement est d'au moins 0,25 Nmm, de préférence d'au moins 0,27 Nmm et d'au plus 1,25 Nmm, de préférence d'au plus 1,00 Nmm.

6. Article générant un aérosol selon l'une des revendications précédentes, dans lequel la liaison entre au moins deux couches, de préférence entre l'ensemble des couches du matériau d'enveloppement, est réalisée avec correspondance de forme, la liaison avec correspondance de forme étant produite par moletage ou par performation mécanique des couches disposées les unes au-dessus des autres du matériau d'enveloppement.

7. Article générant un aérosol selon l'une des revendications précédentes, dans lequel au moins deux couches, de préférence l'ensemble des couches du matériau d'enveloppement sont collées les unes aux autres,
dans lequel les collages sont de préférence réalisés en pleine surface, ou
dans lequel de préférence au moins un collage de deux couches du matériau d'enveloppement n'est pas réalisé en pleine surface, l'au moins un collage non en pleine surface étant de préférence réalisé de telle sorte que l'adhésif soit appliqué sur au moins 10 %, d'une manière particulièrement préférée sur au moins 20 % et tout spécialement sur au moins 40 %, et sur au plus 90 %, de préférence sur au plus 70 % et d'une manière particulièrement préférée sur au plus 60 % de l'aire d'une couche du matériau d'enveloppement,
la quantité d'adhésif restant après le séchage, rapportée à l'aire sur laquelle l'adhésif proprement dit avait été appliqué, étant de préférence d'au moins 2 g/m², préférentiellement d'au moins 4 g/m² et d'une manière particulièrement préférée d'au moins 5 g/m², et/ou de préférence d'au plus 12 g/m², préférentiellement d'au plus 10 g/m² et d'une manière particulièrement préférée d'au plus 9 g/m², et/ou dans lequel
l'adhésif étant appliqué en au moins un collage entre deux couches du matériau d'enveloppement sous forme d'un modèle qui est formé d'un grand nombre de points de collage, dont l'extension moyenne, dans une direction correspondant à la direction des contraintes de traction et de compression auxquelles on peut s'attendre sous l'effet de la contrainte de flexion, est supérieure à celle qu'elle est dans une direction qui lui est perpendiculaire, l'article générant un aérosol ayant de préférence une forme pour l'essentiel cylindrique, et l'adhésif étant appliqué sous forme d'un modèle de lignes, qui s'étendent le long d'une direction qui correspond à une direction circonférentielle de l'article générant un aérosol, et/ou
dont le matériau d'enveloppement comporte trois couches ou plus, qui sont liées par deux collages ou plus, au moins deux de ces deux collages ou plus étant chacun formé d'un modèle constitué d'un grand nombre de points de collage, dont l'extension moyenne est, dans chaque direction préférentielle, supérieure à une direction qui lui est perpendiculaire, et les directions préférentielles mentionnées étant différentes pour ces au moins deux collages, étant de préférence essentiellement orthogonales l'une à l'autre.

8. Article générant un aérosol selon la revendication 7, dont le matériau d'enveloppement présente un niveau KIT, mesuré selon TAPPI T₅₅₉ cm-02, d'au moins 4, d'une manière particulièrement préférée d'au moins 6 et tout spécialement d'au moins 10, et/ou
dont le matériau d'enveloppement présente un rapport de l'indice Cobb₆₀ selon ISO 535:2014 en g/m², divisé par l'aire surfacique du matériau d'enveloppement, en g/m², d'au plus 0,80, préférentiellement d'au plus 0,50 et d'une manière particulièrement préférée d'au plus 0,20.

9. Article générant un aérosol selon l'une des revendications précédentes, dans lequel la couche de papier mentionnée ayant la masse volumique la plus élevée du matériau d'enveloppement a une épaisseur d'au moins 45 µm et de préférence d'au moins 50 µm et/ou a une épaisseur d'au plus 65 µm et de préférence d'au plus 60 µm, et/ou dans lequel la couche de papier mentionnée ayant la masse volumique la plus élevée du matériau d'enveloppement a une aire surfacique d'au moins 55 g/m² et de préférence d'au moins 60 g/m² et/ou une aire surfacique d'au plus 75 g/m² et d'une manière particulièrement préférée d'au plus 70 g/m², et/ou
dans lequel la couche de papier mentionnée ayant la masse volumique la plus élevée du matériau d'enveloppement a une masse volumique d'au moins 1150 kg/m² et d'au plus 1250 kg/m³.

10. Article générant un aérosol selon l'une des revendications précédentes, dans lequel la rigidité en flexion de la couche de papier mentionnée ayant la masse volumique la plus élevée du matériau d'enveloppement est, par elle-même, d'au moins 0,06 Nmm, de préférence d'au moins 0,07 Nmm et d'au plus 0,20 Nmm, de préférence d'au plus 0,18 Nmm, et/ou
dans lequel la couche de papier mentionnée ayant la masse volumique la plus élevée du matériau d'enveloppement comporte une charge qui est formée de particules dont l'extension dans au moins une direction spatiale est en moyenne d'un facteur d'au moins 1,75, de préférence d'au moins 2 et d'une manière particulièrement préférée d'au moins 2,5 supérieure à ce qu'elle est dans une direction spatiale qui lui est orthogonale, cette chargé étant de préférence formée de chaux aciculaire, de chaux lamellaire, de kaolin, de talc ou de mélanges de ceux-ci.

11. Article générant un aérosol selon l'une des revendications précédentes, dans lequel la couche de papier mentionnée ayant la masse volumique la plus élevée du matériau d'enveloppement contient un ou plusieurs additifs choisis dans le groupe consistant en l'amidon, les dérivés de l'amidon, les dérivés de la cellulose, le poly(alcool vinylique), la gomme de guar, les dérivés de la gomme de guar et le latex, et/ou dans lequel l'au moins une autre couche du matériau d'enveloppement est elle aussi formée de papier ou d'une feuille plastique,
l'au moins une autre couche étant formée comme une autre couche de papier, qui comporte de la pâte, au moins une partie de la pâte étant formée de cellulose de chanvre, de lin, de sisal, de jute ou d'abaca, cette autre couche de papier contenant de préférence moins de 10 % en poids de charge, par rapport au poids de cette autre couche de papier.

12. Article générant un aérosol selon l'une des revendications précédentes, dont le matériau d'enveloppement comporte exactement deux ou trois couches, toutes les couches étant formées de couches de papier,
dont le matériau d'enveloppement comporte de préférence exactement trois couches, qui toutes sont formées comme des couches de papier, la masse volumique de la couche de papier centrale étant inférieure à la masse volumique des deux couches de papier extérieures, ou
dans lequel la couche de papier mentionnée, dont la masse volumique est supérieure à celle des autres couches, forme la couche de papier centrale dans le matériau d'enveloppement, l'épaisseur de chacune, prise individuellement, les deux couches de papier extérieures étant d'au moins 40 µm et d'au plus 100 µm.

13. Procédé de fabrication d'un matériau d'enveloppement pour un article générant un aérosol selon l'une des revendications 1 à 12, dans lequel le matériau d'enveloppement présente
- une épaisseur d'au moins 50 µm et d'au plus 350 µm,
- une masse surfacique d'au moins 50 g/m² et d'au plus 200 g/m²,
- une masse volumique d'au moins 500 kg/m³ et d'au plus 1300 kg/m³ et
- une rigidité en flexion d'au moins 0,15 Nmm et d'au plus 1,50 Nmm; le matériau d'enveloppement comportant au moins deux couches de papier,
qui sont liées l'une à l'autre, dont l'une est une couche de papier dont la masse volumique est supérieure à la masse volumique de chacune, prise individuellement, des autres couches du matériau d'enveloppement, et qui présente
- une épaisseur d'au moins 40 µm et d'au plus 70 µm,
- une masse surfacique d'au moins 50 g/m² et d'au plus 80 g/m² et
- une masse volumique d'au moins 700 kg/m³ et d'au plus 1300 kg/m³, et dans lequel une première suspension contenant de la pâte est, à partir d'une première caisse de tête, placée sur la toile d'une machine à papier pour former une première couche de papier, et une deuxième suspension contenant de la pâte est, à partir d'une deuxième caisse de tête, placée sur la première couche de papier se trouvant sur la toile de la machine à papier, pour former une deuxième couche de papier, qui avec la première couche de papier forme un composite.

14. Procédé selon la revendication 13, dans lequel une troisième suspension contenant de la pâte est, à partir d'une troisième caisse de tête, placée sur la deuxième suspension, pour former une troisième couche de papier, qui avec la deuxième couche de papier forme un composite.

15. Matériau d'enveloppement pour des articles générant un aérosol, qui contient un matériau générant un aérosol, qui en utilisation conforme est chauffé pour libérer un aérosol, mais qui n'est pas brûlé, présentant
- une épaisseur d'au moins 50 µm et d'au plus 350 µm,
- une masse surfacique d'au moins 50 g/m² et d'au plus 200 g/m²,
- une masse volumique d'au moins 500 kg/m³ et d'au plus 1300 kg/m³ et
- une rigidité en flexion d'au moins 0,15 Nmm et d'au plus 1,50 Nmm,
le matériau d'enveloppement comportant au moins deux couches, les couches étant liées l'une à l'autre, et
une couche étant une couche de papier, qui présente
- une épaisseur d'au moins 40 µm et d'au plus 70 µm,
- une masse surfacique d'au moins 50 g/m² et d'au plus 80 g/m² et
- une masse volumique d'au moins 700 kg/m³ et d'au plus 1300 kg/m³, et
- dont la masse volumique est supérieure à la masse volumique de chacune, prise individuellement, des autres couches du matériau d'enveloppement.
